# FASCICULE DE BREVET EUROPEEN

(11) **EP 1 348 501 B1**
(45) Date de publication et mention de la délivrance du brevet: **29.11.2006**
(21) Numéro de dépôt: 03290765.1
(22) Date de dépôt: 26.03.2003
(51) Int. Cl.: B21K 1/76

(54) **Procédé de fabrication d'une bielle forgée et outillage pour la mise en oeuvre de ce procédé**
Verfahren zum Herstellen einer geschmiedeten Pleuelstange und Werkzeug zur Durchführung des Verfahrens
Method for the manufacture of a forged connecting rod and tool for carrying out the method

(30) Priorité: 29.03.2002 FR 0204035
(43) Date de publication de la demande: 01.10.2003
(73) Titulaire: Peugeot Citroen Automobiles SA, 78943 Vélizy-Villacoublay Cedex (FR)
(72) Inventeur: Niclas, André, 25200 Grand-Charmont (FR)
(74) Mandataire: Lanceplaine, Jean-Claude

(56) Documents cités:
- DE-A- 4 329 371
- US-A- 5 544 413
- US-A- 6 151 948
- PATENT ABSTRACTS OF JAPAN vol. 016, no. 248 (M-1261), 5 juin 1992 (1992-06-05) -& JP 04 059147 A (KUBOTA CORP), 26 février 1992 (1992-02-26)
- PATENT ABSTRACTS OF JAPAN vol. 1999, no. 11, 30 septembre 1999 (1999-09-30) -& JP 11 147157 A (HONDA MOTOR CO LTD), 2 juin 1999 (1999-06-02)
- DOEGE E ET AL: "UMFORMTECHNIK, MEISENBACH, BAMBERG, DE" UMFORMTECHNIK, MEISENBACH, BAMBERG, DE, vol. 34, no. 4, décembre 2000 (2000-12), pages 42-44,46, XP000975788 ISSN: 0300-3167

## Description

La présente invention concerne un procédé de fabrication d'une bielle forgée pour moteur à combustion interne ainsi qu'un outillage de fabrication pour la mise en oeuvre de ce procédé.

Un outillage et un procédé de fabrication de bielle sont connus de JP4-59147.

Les bielles sont des éléments du moteur chargées de transmettre les efforts des pistons au vilebrequin et comportent une tête munie d'un alésage, un corps et un pied également muni d'un alésage.

Ces bielles sont généralement fabriquées par un procédé de forgeage à chaud ou à mi-chaud qui comporte plusieurs étapes consistant notamment à la fabrication d'une pré-ébauche par laminage d'un lopin préalablement chauffé à une température appropriée, à l'estampage ou au matriçage de la pré-ébauche et à une opération d'usinage des alésages de la tête et du pied pour obtenir une bielle brute.

Mais, ce procédé présente des inconvénients qui résident principalement dans la présence de bavures qui nécessitent une opération d'usinage supplémentaire consistant à réaliser le dressage des faces latérales de la bielle brute pour éliminer ces bavures pouvant entraîner lors de cette opération une déformation de la pièce. De plus, pour certaines géométries de bielles, le point faible en sollicitation de fatigue est situé au niveau des bavures qui sont localisées dans le plan de joint situé au niveau de la partie médiane de la bielle.

Or, il s'avère que la taille et la localisation de ces bavures sont difficilement contrôlables et sont inhérentes à l'estampage en matrice ouverte utilisée dans le procédé précédemment mentionné.

Mais, la tendance actuelle des constructeurs automobiles est d'alléger les véhicules et de réduire les coûts ce qui les amènent à demander des bielles brutes de plus en plus précises.

En effet, les bielles doivent présenter une dispersion géométrique générale de plus en plus faible, en particulier en ce qui concerne les déformations, et des répartitions de masses alternative et rotative très fines. En plus, ces bielles doivent être obtenues à partir d'une bielle brute peu onéreuse et nécessitant le moins d'opérations d'usinage possible.

Ces exigences sont difficilement réalisables avec les procédés utilisés jusqu'à présent.

L'invention a pour but d'éviter ces inconvénients en proposant un procédé de mise en forme d'une bielle forgée permettant de réaliser une économie de matière et de diminuer les opérations d'usinage, tout en obtenant des tolérances de plus en plus précises et une bonne précision en poids ainsi qu'une répartition répétitive de la matière pour une fabrication en grande série.

L'invention a donc pour objet un procédé de fabrication d'une bielle forgée selon la revendication 1.

Selon une autre caractéristique de l'invention, on chauffe l'ébauche à une température comprise entre 0 et 1250°C.

Selon encore une autre caractéristique de l'invention, les alésages de la tête et du pied sont réalisés sur une presse à estamper ou par usinage avec un outil à défoncer.

L'invention concerne également un outillage de fabrication d'une bielle forgée pour la mise en oeuvre du procédé précédemment mentionné, selon la revendication 4.

L'invention sera mieux comprise à la lecture de la description qui va suivre, donnée uniquement à titre d'exemple et faite en se référant aux dessins annexés, sur lesquels :
- la Fig. 1 est une vue de dessus d'une bielle forgée,
- la Fig. 2 est une vue schématique en coupe selon la ligne 2-2 de la Fig. 1,
- la Fig. 3 est une vue schématique en perspective d'une ébauche de bielle,
- la Fig. 4 est une vue schématique en perspective d'un profilé à partir duquel sont formées les ébauches de bielle,
- la Fig. 5 est une vue schématique en perspective des ébauches de bielles obtenues à partir du profilé,
- la Fig. 6 est une vue schématique en coupe verticale d'un jeu de matrices d'un outillage pour réaliser une bielle brute,
- la Fig. 7 est une vue schématique de dessous de la matrice supérieure du jeu de matrices,
- la Fig. 8 est une vue de dessus de la matrice inférieure du jeu de matrices.

Sur les Figs. 1 et 2, on a représenté schématiquement une bielle désignée par la référence générale 1 et qui est constituée d'une tête 2 comportant un alésage 3 et deux oreilles 4a et 4b, d'un corps 5 et d'un pied 6 comportant un alésage 7.

Cette bielle 2 est formée à partir d'une ébauche 10 représentée à la Fig. 3 et qui présente une forme externe générale approchant la forme externe de ladite bielle 1. Ainsi, l'ébauche 10 comporte une tête 11, un corps 12 et un pied 13.

L'ébauche 10 est obtenue à partir d'un profilé 15 représenté à la Fig. 4 et qui présente une section transversale correspondant au profil de cette ébauche 10. Le profilé 15 est formé par exemple par laminage ou par profilage.

Le profilé 15 obtenu par exemple par laminage, est découpé transversalement par exemple par cisaillage ou par sciage en une multitude d'éléments, comme montré à la Fig. 5, formant chacun une ébauche 10 d'épaisseur déterminée.

Chaque ébauche 10 est ensuite transformée en une bielle brute par un jeu de matrices 20 représenté sur les Figs. 6 à 8.

Le jeu de matrices 20 comprend une matrice inférieure 21 munie sur sa face supérieure d'une empreinte 22 fermée dont la forme correspond à la forme de la bielle brute à obtenir, c'est à dire à la forme générale de la bielle 1 représentée sur les Figs. 1 et 2, sans les alésages 3 et 7.

Le jeu de matrices 20 comprend également une matrice supérieure 23 qui forme un poinçon destiné à coulisser dans l'empreinte 22 et, à cet effet, cette matrice supérieure 23 présente un profil externe (Fig. 7) correspondant au profil interne de l'empreinte 22 de la matrice inférieure 21 (Fig. 8).

La face inférieure de la matrice supérieure 23 a la forme représentée à la Fig. 7 et qui correspond à la forme de l'une des faces principales de la bielle brute à obtenir. Il en est de même pour le fond de l'empreinte 22 de la matrice inférieure 21 qui a une forme qui correspond à la forme de l'autre face principale de cette bielle brute.

Le jeu entre les matrices inférieure 21 et supérieure 23 est compris entre 0,3 et 0,05mm et l'empreinte 22 de la matrice inférieure 21 et la matrice supérieure 23 présentent des rayons de raccordement les plus petits possibles et qui sont compris entre 0,5 et 1,5mm.

De plus, les parois latérales de l'empreinte 22 de la matrice inférieure 21 présentent une pente d'éjection comprise entre 0,5 et 3°.

L'ébauche 10 est placée dans l'empreinte 22 de la matrice inférieure 21 et la descente de la matrice supérieure 23 imprime dans la matière les formes finales de la bielle brute.

Au cours de cette étape de finition, il se produit une répartition de la matière longitudinalement, transversalement et surtout verticalement pour faire monter la matière dans les gravures des faces en vis à vis de la matrice inférieure 21 et de la matrice supérieure 23 avec un déplacement vertical de cette matière.

Après cette étape de finition, les alésages 3 et 7 respectivement de la tête 2 et du pied 6 de la bielle 1 sont réalisés par exemple sur une presse à estamper ou par usinage avec un outil à défoncer.

Selon une variante, l'ébauche 10 est chauffée par des moyens appropriés de type classique à une température comprise entre 0 et 1250°C avant son positionnement dans le jeu de matrices 20.

L'utilisation d'une matrice fermée dans le procédé selon l'invention permet d'éviter la formation de bavures extérieures ainsi que les variations de masse au cours de la formation de la bielle brute, car la matière, au lieu de partir dans les bavures comme dans les procédés d'estampage utilisés jusqu'à maintenant, ira se loger dans l'espace laissé par les rayons de raccordement plus petits.

Les bielles obtenues par le procédé selon l'invention sont en acier. Ce procédé permet d'obtenir également des bielles en fonte et par frittage.

Le procédé selon l'invention ainsi que l'outillage pour la mise en oeuvre de ce procédé permettent de réaliser une économie de matière lors de la fabrication des bielles ce qui est important étant donné que dans le calcul du prix de revient d'une bielle, le prix de la matière est compris entre un tiers et la moitié du prix de revient total.

De plus, ils permettent de réaliser une économie d'usinage puisque de nombreuses surfaces usinées jusqu'à présent sont obtenues sans bavure sur la bielle brute assurant ainsi une simplification de la gamme d'usinage et les tolérances obtenues sont de plus en plus précises ce qui permet de dimensionner les bielles au plus juste entraînant de ce fait un allègement du moteur à combustion interne, en évitant de surdimensionner les pièces moteurs afin de tenir compte de la dispersion de la matière dans les bielles obtenues suivant les procédés de fabrication selon l'état de la technique.

## Revendications

1. Procédé de fabrication d'une bielle forgée (1) comportant une tête (2), un corps (5) et un pied (6), ladite tête (2) et ledit pied (6) présentant des épaisseurs différentes, à partir d'une ébauche (10) comportant elle-même une tête (11), un corps (12) et un pied (13) **caractérisé en ce que** :
- on forme l'ébauche (10) par découpage transversal d'un profilé (15) présentant une section transversale correspondant au profilé de ladite ébauche (10),
- on place l'ébauche ainsi formée dans une empreinte fermée (22) d'une matrice inférieure (21) d'un jeu de matrices (20) de finition comportant une matrice supérieure (23) formant poinçon, ladite matrice supérieure (23) présentant des rayons de raccordement des faces compris entre 0,5 et 1,5 mm et coulissant dans la matrice inférieure (21) avec un jeu compris entre 0,3 et 0,05 mm et l'empreinte (22) de la matrice inférieure (21) présentant une pente d'éjection comprise entre 0,5 et 3°,
- on effectue dans ledit jeu de matrices (20) une étape de finition par une répartition de la matière longitudinalement, transversalement et en épaisseur de l'ébauche pour obtenir une bielle brute sans bavure, et
- on réalise un alésage (3) dans la tête et un alésage (7) dans le pied de la bielle brute pour obtenir la bielle forgée (1).

2. Procédé selon la revendication 1, **caractérisé en ce que** l'on chauffe l'ébauche (10) à une température comprise entre 0 et 1250°C.

3. Procédé selon la revendication 1 ou 2, **caractérisé en ce que** les alésages (3, 7) de la tête et du pied sont réalisés sur une presse à estamper ou par usinage avec un outil à défoncer.

4. Outillage de fabrication d'une bielle forgée (1) pour la mise en oeuvre du procédé selon l'une quelconque des revendications 1 à 3, **caractérisé en ce qu**'il comprend un jeu de matrices (20) de finition par une répartition de la matière longitudinalement, transversalement et en épaisseur d'une ébauche (10) de bielle comportant une tête (11), un corps (12) et un pied (13) pour obtenir une bielle brute sans bavure, comportant une tête (2), un corps (5) et un pied (6), ladite tête (2) et ledit pied (6) présentant des épaisseurs différentes, , ledit jeu de matrices comprenant une matrice inférieure (21) comportant une empreinte (22) fermée et une matrice supérieure (23) présentant des rayons de raccordement des faces compris entre 0,5 et 1,5mm et coulissant dans la matrice inférieure (21) avec un jeu compris entre 0,3 et 0,05 mm et l'empreinte (22) de ladite matrice inférieure (21) présentant une pente d'éjection comprise entre 0,5 et 3°.

## Claims

1. Process for manufacturing a forged connecting rod (1) comprising a head (2), a body (5) and a foot (6), said head (2) and said foot (6) having different thicknesses, from a blank (10) itself having a head (11), a body (12) and a foot (13), **characterised in that**:
- the blank (10) is formed by transverse cutting of a section (15) having a cross-section corresponding to the section of said blank (10),
- the blank thus formed is placed in a closed indentation (22) of a bottom die (21) of a set of finishing dies (20) comprising an upper die (23) forming the punch, said upper die (23) having connecting radii between the sides of between 0.5 and 1.5 mm and sliding into the lower die (21) with a clearance of between 0.3 and 0,05 mm and the indentation (22) of the lower die (21) having an ejection gradient of between 0.5 and 3°,
- a finishing step is carried out in said set of dies (20) by distribution of the material in the longitudinal, transverse and widthways directions of the blank in order to obtain an unfinished connecting rod without a burr, and
- a bore (3) is formed in the head and a bore (7) is formed in the foot of the unfinished connecting rod in order to obtain the forged connecting rod (1).

2. Process according to claim 1, **characterised in that** the blank (10) is heated to a temperature of between 0 and 1250°C.

3. Process according to claim 1 or 2, **characterised in that** the bores (3, 7) in the head and foot are produced in a stamping press or by machining with a recessing tool.

4. Tooling for manufacturing a forged connecting rod (1) for carrying out the process according to any one of claims 1 to 3, **characterised in that** it comprises a set of finishing dies (20) operating by distributing the material in the longitudinal, transverse and widthways directions of a blank (10) for a connecting rod, comprising a head (11), a body (12) and a foot (13), in order to obtain an unfinished connecting rod without a burr, comprising a head (2), a body (5) and a foot (6), said head (2) and said foot (6) having different thicknesses, the set of dies comprising a lower die (21) having a closed indentation (22) and an upper die (23) having connecting radii between the sides of between 0.5 and 1.5 mm and sliding in the lower die (21) with a clearance of between 0.3 and 0.05 mm and the indentation (22) of said lower die (21) having an ejection gradient of between 0.5 and 3°.

## Patentansprüche

1. Verfahren zur Herstellung einer geschmiedeten Pleuelstange (1) mit einem Kopf (2), einem Körper (5) und einem Fuß (6), wobei der Kopf (2) und der Fuß (6) unterschiedliche Stärken haben, ausgehend von einem Rohling (10), der selbst einen Kopf (11), einen Körper (12) und einen Fuß (13) aufweist, **dadurch gekennzeichnet, dass**:
- der Rohling (10) durch Querabschneiden eines Profilstahls (15) geformt wird, der einen Querschnitt hat, der dem Profil des Rohlings (10) entspricht,
- der so geformte Rohling in einem geschlossenen Formhohlraum (22) einer unteren Matrize (21) eines Satzes von Endbearbeitungsmatrizen (20) platziert wird, der eine einen Stempel bildende obere Matrize (23) aufweist, wobei die obere Matrize (23) Flächen-Anschlussradien hat, die zwischen 0,5 und 1,5 mm liegen, und in der unteren Matrize (21) mit einem Spiel gleitet, das zwischen 0,3 und 0,05 mm liegt, und der Formhohlraum (22) der unteren Matrize (21) eine Auswurfneigung hat, die zwischen 0,5 und 3° liegt,
- im Satz von Matrizen (20) ein Endbearbeitungsschritt durch eine Verteilung des Werkstoffs in Längs-, Quer- und Stärkenrichtung des Rohlings durchgeführt wird, um eine Rohpleuelstange ohne Grat zu erhalten, und
- eine Bohrung (3) im Kopf und eine Bohrung (7) im Fuß der Rohpleuelstange hergestellt wird, um die geschmiedete Pleuelstange (1) zu erhalten.

2. Verfahren nach Anspruch 1, **dadurch gekennzeichnet, dass** der Rohling (10) auf eine Temperatur zwischen 0 und 1250°C erwärmt wird.

3. Verfahren nach Anspruch 1 oder 2, **dadurch gekennzeichnet, dass** die Bohrungen (3, 7) des Kopfes und des Fußes auf einer Stanzpresse oder durch Nachbearbeitung mit einem Lochwerkzeug hergestellt werden.

4. Arbeitsgerät zur Herstellung einer geschmiedeten Pleuelstange (1) zur Anwendung des Verfahrens nach einem der Ansprüche 1 bis 3, **dadurch gekennzeichnet, dass** es einen Satz von Matrizen (20) zur Endbearbeitung durch eine Verteilung des Werkstoffs in Längs-, Quer- und Stärkenrichtung eines Pleuelstangenrohlings (10) aufweist, der einen Kopf (11), einen Körper (12) und einen Fuß (13) aufweist, um eine Rohpleuelstange ohne Grat zu erhalten, die einen Kopf (2), einen Körper (5) und einen Fuß (6) aufweist, wobei der Kopf (2) und der Fuß (6) unterschiedliche Stärken haben, wobei der Satz von Matrizen eine untere Matrize (21) mit einem geschlossenen Formhohlraum (22) und eine obere Matrize (23) aufweist, die Flächen-Anschlussradien hat, die zwischen 0,5 und 1,5 mm liegen, und die in der unteren Matrize (21) mit einem Spiel gleitet, das zwischen 0,3 und 0,05 mm liegt, und wobei der Formhohlraum (22) der unteren Matrize (21) eine Auswurfneigung hat, die zwischen 0,5 und 3° liegt.
